# FASCICULE DE BREVET EUROPEEN

(11) **EP 4 363 533 B1**
(45) Date de publication et mention de la délivrance du brevet: **19.02.2025**
(21) Numéro de dépôt: 22751127.6
(22) Date de dépôt: 01.07.2022
(51) Int. Cl.: C10L 1/02, C07C 43/02, C07C 9/10, C07C 15/02, C10L 10/10, C10L 1/185, C10L 1/16

(54) **COMPOSITION DE CARBURANT RICHE EN COMPOSÉS AROMATIQUES, EN PARAFFINES ET EN ÉTHER, ET SON UTILISATION DANS DES VÉHICULES AUTOMOBILES**
BRENNSTOFFZUSAMMENSETZUNG REICH AN AROMATISCHEN VERBINDUNGEN, PARAFFINEN UND ETHERN UND DEREN VERWENDUNG IN KRAFTFAHRZEUGEN
FUEL COMPOSITION RICH IN AROMATIC COMPOUNDS, PARAFFINS AND ETHER, AND USE THEREOF IN MOTOR VEHICLES

(30) Priorité: 02.07.2021 FR 2107178
(43) Date de publication de la demande: 08.05.2024
(73) Titulaire: TotalEnergies OneTech, 92400 Courbevoie (FR)
(72) Inventeur: SERVE, Lisa, 69700 GIVORS (FR); DELORME, Géraldine, 69360 SOLAIZE (FR); PICARD, Florent, 69360 SOLAIZE (FR)
(74) Mandataire: Casalonga
(86) Numéro de dépôt international: PCT/FR2022/051318
(87) Numéro de publication internationale: WO 2022/208038

(56) Documents cités:
- FR-A- 1 257 865
- FR-A1- 2 987 369
- FR-A1- 3 080 382
- US-A1- 2009 277 078
- US-A1- 2010 307 053
- LE PARLEMENT EUROPÉEN ET LE CONSEIL DE L'UNION EUROPÉENNE: "DIRECTIVE (UE) 2018/2001 DU PARLEMENT EUROPÉEN ET DU CONSEIL du 11 décembre 2018 relative à la promotion de l'utilisation de l'énergie produite à partir de sources renouvelables", 21 December 2018 (2018-12-21), pages 1 - 128, XP055967446, Retrieved from the Internet <URL:https://eur-lex.europa.eu/legal-content/FR/TXT/PDF/?uri=CELEX:32018L2001> [retrieved on 20221003]

## Description

La présente invention a pour objet une composition de carburant destinée aux véhicules comportant un moteur à allumage commandé (ou moteur essence), et qui présente des propriétés avantageuses.

L'invention a également pour objet l'utilisation d'une telle composition pour alimenter un moteur à allumage commandé, tant dans un véhicule classique, notamment automobile, que dans un véhicule de compétition.

Les carburants de type essence utilisables dans les moteurs à allumage commandé, notamment ceux des véhicules automobiles, doivent présenter des indices d'octane suffisamment élevés pour éviter les phénomènes de cliquetis.

De manière bien connue en soi, l'indice d'octane mesure la résistance à l'auto-allumage d'un carburant utilisé dans un moteur à allumage commandé.

Typiquement, les carburants essence commercialisés en Europe, conformes à la norme EN 228, ont un indice d'octane moteur (ou MON, de l'anglais Motor Octane Number) supérieur à 85 et un indice d'octane recherche (ou RON, de l'anglais Research Octane Number) d'un minimum de 95. Ces carburants conviennent pour la grande majorité des moteurs automobiles.

Afin d'augmenter leur rendement, les moteurs modernes à allumage commandé tendent à fonctionner avec des rapports volumétriques de compression de plus en plus élevés, c'est-à-dire avec un rapport de compression élevé appliqué sur le mélange carburant / air dans le moteur avant son allumage.

Cependant, l'augmentation du rapport volumétrique de compression dans un moteur augmente les risques de combustion anormale de type cliquetis, généré par une auto-inflammation locale du mélange carburé en amont du front de flamme. Ce phénomène crée un bruit caractéristique, et est susceptible d'endommager le moteur.

Pour les moteurs de très forte puissance, tels que les moteurs des véhicules de compétition automobile, on recherche tout particulièrement un rapport volumétrique de compression élevé.

Pour ce type de moteurs, il est donc essentiel d'employer des carburants présentant une forte résistance au cliquetis et au pré-allumage, ceci se traduisant par des carburants ayant des indices d'octane « recherche » (RON) les plus élevés possibles. Si les indices d'octane sont insuffisants, le phénomène de cliquetis ou auto-allumage du carburant est susceptible d'apparaître, ce qui peut réduire de manière importante la performance du moteur et même endommager fortement celui-ci.

Par ailleurs, pour tous les véhicules et notamment ceux destinés à des applications grand public, on cherche de plus en plus à utiliser des carburants formulés à partir de bases d'origine renouvelable, et notamment des bases dites « biosourcées », afin de répondre à des préoccupations environnementales et de limiter l'utilisation des ressources fossiles. Ainsi, les préoccupations environnementales actuelles poussent les consommateurs à rechercher des carburants plus respectueux de l'environnement.

Toutefois, l'utilisation de compositions de carburant à partir de bases biosourcées ne doit pas se faire au détriment des performances du carburant, et en particulier de l'indice d'octane et de la puissance du moteur, qui doit être conservée voire augmentée.

Les carburants essence à forte teneur en biocomposés les plus couramment utilisés sont les carburants comprenant du bioéthanol, tels que les carburants E85. Néanmoins, l'utilisation de ces carburants représente une faible part du marché automobile actuel.

Il est connu de mélanger du bioéthanol à un carburant essence de type SP95. La teneur en éthanol est alors limitée à un maximum de 10% en volume afin de respecter les spécifications de la norme EN 228, notamment en ce qui concerne l'incorporation de composés oxygénés.

Il existe donc un besoin de développer de nouvelles compositions de carburant destinées à alimenter les moteurs à allumage commandé qui permettent de répondre aux exigences des véhicules modernes, qu'ils soient destinés à des applications grand public (véhicules légers, poids lourds, « off-roads » c'est-à-dire non routiers...) ou à la compétition.

Ainsi, il existe un besoin de carburants pour des moteurs à combustion interne à allumage commandé qui présentent un indice d'octane élevé, et tout particulièrement un RON élevé, et qui permettent de maximiser la puissance moteur des véhicules automobiles fonctionnant avec un rapport volumétrique de compression élevé, notamment les véhicules de compétition.

Un objectif de la présente invention est donc d'améliorer les performances des compositions de carburant essence, en particulier mais non limitativement les compositions carburant destinées aux véhicules de compétition. L'objectif est d'augmenter le contenu énergétique du carburant ce qui entrainera une augmentation de la puissance du moteur à allumage commandé, qu'il soit de type atmosphérique, turbocompressé, hybride ou non, lors de la combustion de la composition carburant essence dans le moteur.

Il existe par ailleurs un besoin croissant de pouvoir formuler de telles compositions à partir de bases et/ou de composés d'origine renouvelable, également appelés composés biosourcés.

De manière bien connue dans l'art antérieur, des additifs améliorant l'indice d'octane (ou boosters d'octane) sont typiquement ajoutés aux compositions de carburant de type essence. Des composés organométalliques comprenant en particulier du fer, du plomb ou du manganèse sont des agents améliorant l'indice d'octane bien connus.

Ainsi, le plomb tétraéthyle (TEL) a été largement utilisé comme un agent améliorant de manière très efficace l'indice d'octane. Cependant, dans la plupart des régions du monde, le TEL et les autres composés organométalliques ne peuvent être désormais utilisés dans les carburants qu'en très petites quantités, voire pas du tout, car ils peuvent être toxiques, endommager le moteur, et sont néfastes pour l'environnement.

Les agents améliorant l'indice d'octane qui ne sont pas à base de métaux comprennent les composés oxygénés (par exemple les éthers et les alcools) et les amines aromatiques. Cependant, ces amines souffrent de divers inconvénients. Par exemple, la N-méthylaniline (NMA), une amine aromatique, doit être utilisée à un taux de traitement relativement élevé (1,5 à 2% en masse d'additif / masse de base carburant) pour avoir un effet significatif sur l'indice d'octane du carburant. La NMA peut aussi être toxique.

A titre d'exemple, le document US-A-4812146 décrit des compositions de carburants d'essence sans plomb pour moteurs de compétition qui comprennent au moins quatre composants choisis parmi le butane, l'isopentane, le toluène, le MTBE (méthyl tert-butyl éther) et un alkylat.

Le document WO2010/014501 décrit des compositions de carburants essence sans plomb comprenant au moins 45 % en volume de paraffines ramifiées, au plus 34 % en volume d'un ou plusieurs benzènes mono- et di-alkylés, de 5 à 6 % en volume d'au moins une paraffine linéaire ayant de 3 à 5 atomes de carbone (noté C3-C5), un ou plusieurs alcanols ayant de 2 à 4 atomes de carbone (noté C2-C4), en quantité suffisante pour augmenter l'AKI (de l'anglais Anti Knock Index) i.e. (RON+MON)/2 d'au moins 93. Ces compositions sont présentées comme ayant un couple élevé et une puissance maximale.

FR3080382 A1 divulgue une composition de carburant et l'utilisation de la dite composition dans un moteur de véhicule de compétition automobile

Ainsi, l'on recherche des compositions de carburant présentant de bonnes propriétés intrinsèques, c'est-à-dire sans qu'il soit forcément nécessaire d'y ajouter des additifs améliorant l'indice d'octane tels que ceux décrits ci-avant.

Poursuivant ses recherches dans la mise au point de formulations de carburant pour moteurs essence, la Demanderesse a maintenant découvert une composition qui permet de répondre aux objectifs ci-avant.

La présente invention a donc pour objet une composition de carburant comprenant :
(i) de 50 à 79% en masse d'un mélange d'hydrocarbures comprenant :
   a) de 35 à 55% en masse de composés aromatiques ;
   b) de 30 à 50% en masse de paraffines non cycliques contenant au moins 5 atomes de carbone ; et
   c) de 5 à 15% en masse de naphtènes ;
(ii) de 20 à 40% en masse d'un ou plusieurs éthers ; et
(iii) de 1 à 10% en masse de butane.

Ces compositions sont destinées à alimenter des moteurs à allumage commandé (ou moteurs essence).

Les compositions de carburant selon l'invention présentent des indices d'octane RON (Research Octane Number) élevés.

Dans des utilisations dans lesquelles le débit de carburant est plafonné, notamment dans le cas des véhicules de compétition, l'utilisation de la composition selon l'invention permet d'atteindre des niveaux de puissance du moteur supérieurs, à débit constant de carburant.

En particulier, la formulation d'une composition avec les composés et dans les proportions spécifiques définies ci-avant s'est avérée permettre d'obtenir des performances synergiques en termes d'indice d'octane RON, de pouvoir calorifique inférieur PCI et de puissance du moteur.

Ces propriétés sont particulièrement recherchées pour les utilisations dans des véhicules de compétition.

La composition selon l'invention présente également des avantages importants pour des utilisations autres que dans des véhicules de compétition, telles que par exemple les utilisations dites grand public, notamment pour les véhicules légers (ou VL). Elle peut le cas échéant satisfaire aux spécifications de la norme EN 228.

Elle présente également un faible niveau d'émissions de composés indésirables, tels que par exemple les oxydes d'azote (NOx).

La composition selon l'invention peut avantageusement être, en tout ou partie, préparée à partir de bases et/ou de composés d'origine renouvelable, par exemple d'origine végétale. En particulier, la composition selon l'invention peut contenir au moins 50% en masse d'une ou de plusieurs bases biosourcées, de préférence au moins 60% en masse, plus préférentiellement au moins 65% en masse et mieux encore au moins 70% en masse d'une ou de plusieurs bases biosourcées.

Ainsi, elle permet de réduire de manière très substantielle les émissions de gaz à effet de serre, déterminées conformément à la Directive UE 2018/2001 du Parlement Européen et du Conseil du 11 décembre 2018 relative à la promotion de l'utilisation de l'énergie produite à partir de sources renouvelables.

La réduction des émissions de gaz à effet de serre obtenue au moyen de la composition de carburant de l'invention est d'au moins 50%, par rapport au carburant fossile de référence défini dans cette Directive.

L'invention a également pour objet l'utilisation de la composition selon l'invention pour alimenter un moteur à allumage commandé.

Selon un mode de réalisation particulier, la composition selon l'invention est utilisée comme carburant pour alimenter un moteur à allumage commandé à haut rendement et forte puissance, de préférence un moteur de véhicule de compétition automobile.

D'autres objets, caractéristiques, aspects et avantages de l'invention apparaîtront encore plus clairement à la lecture de la description et des exemples qui suivent.

Dans ce qui va suivre, et à moins d'une autre indication, les bornes d'un domaine de valeurs sont comprises dans ce domaine, notamment dans les expressions : « compris entre... et...», « compris dans la gamme allant de ... à... », et « allant de ... à ... ».

Par ailleurs, les expressions « au moins un » et « au moins » utilisées dans la présente description sont respectivement équivalentes aux expressions « un ou plusieurs » et « supérieur ou égal ».

Enfin, de manière connue en soi, on désigne par composé en C_{N} un composé contenant dans sa structure chimique N atomes de carbone.

### La composition de carburant

La composition selon l'invention contient un mélange (i) d'hydrocarbures contenant :
a) de 35 à 55% en masse de composés aromatiques ;
b) de 30 à 50% en masse de paraffines non cycliques contenant au moins 5 atomes de carbone ; et
c) de 5 à 15% en masse de naphtènes.

Ces teneurs sont exprimées en masse, par rapport à la masse du mélange d'hydrocarbures (i).

Un tel mélange d'hydrocarbures représente de 50 à 79% en masse, par rapport à la masse totale de la composition de carburant, de préférence de 55 à 75% en masse, et plus préférentiellement de 60 à 70% en masse, par rapport à la masse totale de la composition de carburant.

Le ou les composés aromatiques (i)a) sont, de préférence, choisis parmi les alkyle-benzènes comprenant de 7 à 12 atomes de carbone. Par alkyle-benzènes on désigne de manière connue en soi les dérivés du benzène dans lesquels un ou plusieurs atomes d'hydrogène sont remplacés par un ou plusieurs groupes alkyle.

Le ou les composés aromatiques peuvent en particulier être choisis parmi le toluène (méthylbenzène), l'éthylbenzène, les xylènes (et notamment le 1,2-diméthylbenzène ou ortho-xylène, le 1,3-diméthylbenzène ou méta-xylène et le 1,4-diméthylbenzène ou para-xylène), le 1-éthyl-3-méthylbenzène, le mésitylène (1,3,5-triméthylbenzène), le 1-éthyl-3,5-diméthylbenzène, et les mélanges de ces composés.

On préfère tout particulièrement les mélanges de composés aromatiques, et plus particulièrement les mélanges d'alkyle-benzènes comprenant de 7 à 10 atomes de carbone tels que le méthylbenzène, l'éthylbenzène, les xylènes (et notamment le 1,2-diméthylbenzène ou ortho-xylène, le 1,3-diméthylbenzène ou méta-xylène et le 1,4-diméthylbenzène ou para-xylène), le 1-éthyl-3-méthylbenzène, le mésitylène (1,3,5-triméthylbenzène), et le 1-éthyl-3,5-diméthylbenzène.

De préférence, la teneur des composés aromatiques (i)a) va de 40 à 53% en masse, de préférence de 45 à 52% en masse, par rapport à la masse du mélange d'hydrocarbures (i).

La composition selon l'invention contient en outre des paraffines non cycliques (i)b) contenant au moins 5 atomes de carbone.

Par « paraffines » on désigne de manière connue en soi les alcanes ramifiés (également dénommés iso-paraffines ou iso-alcanes) et les alcanes non ramifiés (également dénommés n-paraffines ou n-alcanes).

Les paraffines sont de préférences choisies parmi celles comprenant de 5 à 12 atomes de carbone, plus préférentiellement de 5 à 9 atomes de carbone, et mieux encore de 5 à 8 atomes de carbone.

Les paraffines peuvent être choisies parmi les n-paraffines (ou normal-paraffines, c'est-à-dire les alcanes linéaires) et les iso-paraffines (c'est-à-dire les alcanes ramifiés).

On préfère tout particulièrement les mélanges de n-paraffines et d'iso-paraffines choisies parmi celles décrites ci-avant, comprenant de préférence une proportion majeure d'iso-paraffines, avec un ratio en masse de la quantité d'iso-paraffines sur la quantité de n-paraffines supérieur ou égal à 3, de préférence supérieur ou égal à 4 et mieux encore compris dans la gamme allant de 4 à 5.

Le mélange d'hydrocarbures (i) contient avantageusement de 5 à 10% en masse de n-paraffines et de 20 à 45% en masse d'iso-paraffines.

De préférence, la teneur des paraffines (i)b) va de 32 à 45% en masse, plus préférentiellement de 35 à 42% en masse, par rapport à la masse du mélange d'hydrocarbures (i).

La composition selon l'invention contient en outre des naphtènes (i)c).

Par « naphtènes » on désigne de manière connue en soi des alcanes cycliques (ou cycloalcanes) contenant de 5 à 10 atomes de carbone. De préférence, les naphtènes sont choisis parmi les alcanes cycliques contenant de 5 à 10 atomes de carbone, et plus préférentiellement de 6 à 9 atomes de carbone.

De préférence, la teneur des naphtènes(i)c) va de 7 à 13% en masse, plus préférentiellement de 8 à 12% en masse, par rapport à la masse du mélange d'hydrocarbures (i).

Selon un mode de réalisation préféré, le mélange d'hydrocarbures (i) est issu de matières premières végétales. Ainsi, le mélange (i) est avantageusement constitué intégralement d'hydrocarbures biosourcés. Les matières premières végétales d'origine peuvent être par exemple choisies parmi les céréales (par exemple le blé, le maïs), le colza, le tournesol, le soja, l'huile de palme, la canne à sucre, la betterave, les déchets de bois, la paille, la bagasse, le marc de raisin, les huiles végétales usagées de cuisson, les algues, les matières ligno-cellulosiques. On préfère tout particulièrement les matières premières végétales renfermant des glucides, telles que les céréales, la canne à sucre, la betterave, les déchets de bois, la paille, la bagasse, le marc de raisin, les matières ligno-cellulosiques qui peuvent être issues de la filière bois.

De préférence, on utilise de la matière végétale dite de deuxième génération (2G) ou avancée, notamment de la matière végétale qui n'est pas en compétition avec la ressource alimentaire.

Le mélange d'hydrocarbures (i) est de préférence obtenu par transformation de la matière végétale en alcools contenant 1 à 5 atomes de carbone, de préférence le méthanol et/ou l'éthanol, lesquels sont convertis en hydrocarbures en présence de catalyseurs permettant de déshydrater les alcools et produire des intermédiaires réactionnels qui, par voie catalytique sont ensuite transformés en hydrocarbures.

La composition selon l'invention contient également au moins un éther.

Les éthers, également dénommés éther-oxydes ou alcoxy-alkyles, sont des composés de formule R-O-R', dans laquelle R et R', identiques ou différents, représentent un radical alkyle.

Selon un mode de réalisation préféré, le ou les éthers sont choisis parmi les composés de formule R-O-R', dans laquelle R et R', identiques ou différents, représentent un radical alkyle en C1 à C5.

De préférence, R représente un radical alkyle en C1 ou C2 et R' représente un radical alkyle en C3, C4 ou C5.

De façon particulièrement préférée, le ou les composés oxygénés (ii) sont choisis parmi l'éther méthyle tertio-butyle (MTBE), l'éther éthyle tertio-butyle (ETBE), l'éther méthyle tertio-amyle (TAME), l'éther éthyle tertio-amyle (TAEE), et les mélanges de ces composés.

On préfère tout particulièrement l'éther éthyle tert-butyle (ETBE).

Selon un mode de réalisation préféré, on utilise un ou plusieurs éthers d'origine végétale, ou bioéthers. L'éther peut être obtenu de façon renouvelable en utilisant, par exemple, un alcool renouvelable, et une oléfine issue du craquage thermique, catalytique ou par vapocraquage d'une charge renouvelable.

Les bioéthers peuvent être par exemple produits par réaction entre un alcool et une oléfine généralement ramifiée. Ils peuvent être produit à partir de manières premières renouvelables (notamment des matières premières végétales) en utilisant, par exemple, des alcools obtenus par transformation (par exemple fermentation) de matières premières renouvelables, et des oléfines issues du craquage (craquage thermique, catalytique, ou vapocraquage) d'une charge renouvelable, ou par déshydratation d'un alcool. De façon préférée, les oléfines sont produites par vapocraquage de bionaphtha qui est un sous-produit issu de la production de diesel renouvelable par désoxygénation et isomérisation de triglycérides d'origine végétale.

La composition présente une teneur totale en éther(s) allant de de 20 à 40% en masse, de préférence de 22 à 35% en masse, et mieux encore de 25 à 35% en masse, par rapport à la masse totale de la composition de carburant.

La composition selon l'invention contient également du butane, qui peut être choisi parmi le n-butane (butane linéaire), l'iso-butane (2-méthylpropane) et les mélanges de ces deux composés.

On préfère utiliser un mélange de n-butane et d'iso-butane.

Le butane peut être issu de matières premières renouvelables. Il peut par exemple être obtenu par fractionnement des hydrocarbures légers produits par craquage catalytique lors de la production de gazole renouvelable qui est obtenu par désoxygénation et isomérisation de triglycérides d'origine végétale, graisses animales ou huiles de cuisson usagées.

La composition présente une teneur en butane allant de 1 à 10% en masse, de préférence de 1,5 à 8% en masse, et mieux encore de 2 à 6% en masse, par rapport à la masse totale de la composition de carburant.

Selon un mode de réalisation préféré, la composition selon l'invention comprend au plus 2,5% en masse d'oléfines, de préférence au plus 2% en masse d'oléfines, plus préférentiellement au plus 1% en masse d'oléfines, plus préférentiellement encore au plus 0,5% en masse d'oléfines.

La composition telle que décrite ci-avant présente généralement un indice d'octane recherche (indice RON) supérieur ou égal à 95, de préférence supérieur ou égal à 99, et plus préférentiellement supérieur ou égal à 100, le RON étant mesuré selon la norme ASTM D 2699-86.

Les valeurs ci-avant portent sur l'indice d'octane intrinsèque de la composition, c'est-à-dire sans ajout de composés supplémentaires tels que notamment des additifs boosters d'octane.

La composition selon l'invention peut également contenir un ou plusieurs alcools, de préférence choisis parmi les alcools en C1 à C6, plus préférentiellement parmi les alcools en C1 à C4.

On peut notamment citer le méthanol, l'éthanol, l'iso-propanol, l'hexanol. Le méthanol et l'éthanol sont particulièrement préférés.

Selon un mode de réalisation préféré, on utilise des alcools issus de matières premières renouvelables, et notamment d'origine végétale, également dénommé bioalcools.

De tels alcools peuvent être présents dans la composition selon l'invention en une teneur allant de 1 à 10 % en masse, de préférence de 2 à 8% en masse.

En plus des composés de base décrits ci-avant, la composition de carburant selon l'invention peut comprendre également un ou plusieurs additifs, choisi(s) parmi ceux usuellement employés dans les carburants essence.

En particulier, la composition selon l'invention peut comprendre au moins un additif détergent assurant la propreté du moteur. Un tel additif peut être par exemple choisi dans le groupe constitué par les succinimides éventuellement substituées par un groupement polyisobutylène, les polyétheramines, les bétaïnes, les bases de Mannich et les sels d'ammonium quaternaire, par exemple ceux décrits dans les documents US4171959 et WO2006135881.

La composition peut également comprendre au moins un additif de lubrifiance ou agent anti-usure, notamment (mais non limitativement) choisis dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants : EP680506, EP860494, WO98/04656, EP915944, FR2772783, FR2772784.

D'autres additifs peuvent également être incorporés dans la composition de carburant selon l'invention, tels que des additifs anti-récession de soupapes, des additifs anti-oxydants, des additifs augmentant l'indice d'octane, notamment choisis parmi les amines, de préférence aromatiques, comprenant ou non de l'oxygène.

Les additifs décrits ci-avant peuvent être ajoutés dans la composition de carburant en quantité allant, pour chacun d'entre eux, de 10 à 5 000 ppm en masse, de préférence de 50 à 1 000 ppm en masse et mieux encore de 100 à 500 ppm en masse, par rapport à la masse totale de la composition de carburant.

Selon un mode de réalisation préféré, la composition comprend au moins un additif, avantageusement choisi parmi les additifs détergents, les additifs de lubrifiance, les additifs anti-récession de soupapes, les additifs anti-oxydants, les additifs augmentant l'indice d'octane, et les mélanges de tels additifs.

Les compositions de carburant selon l'invention ont une teneur en plomb en général inférieure ou égale à 5mg/L (présent par exemple sous forme de plomb tétraéthyle) et, de préférence, sont sans plomb c'est-à-dire qu'elles ne contiennent pas de plomb ou de composé contenant du plomb. Elles sont également exemptes de soufre (teneur maximale de 10 ppm en poids).

### Préparation de la composition de carburant

La composition selon l'invention peut être préparée par simple mélange de ses constituants.

Un premier mode de réalisation non limitatif comprend les étapes suivantes :
1) préparation d'un mélange d'hydrocarbures (i) comprenant de 35 à 55% en masse de composés aromatiques, de 30 à 50% en masse de paraffines non cycliques contenant au moins 5 atomes de carbone et de 5 à 15% en masse de naphtènes ; puis
2) mélange de 50 à 79% en masse dudit mélange (i) avec 20 à 40% en masse d'un ou plusieurs éthers et de 1 à 10% en masse de butane.

Un second mode de réalisation non limitatif comprend les étapes suivantes :
1') préparation d'une base B comprenant le mélange d'hydrocarbures (i) et du butane ; puis
2') mélange de la base B avec un ou plusieurs éthers de telle sorte que la teneur en éther(s) dans la composition finale soit dans la gamme de 20 à 40% en masse ; et
3') en option, ajout de butane, de telle sorte que la quantité de butane dans le mélange final soit dans la gamme de 1 à 10% en masse.

Une variante préférée de ce second mode de réalisation comprend les étapes suivantes :
1') préparation d'une base B comprenant le mélange d'hydrocarbures (i) et du butane ; puis
2') mélange de 60 à 80% en masse de la base B avec de 20 à 40% en masse d'un ou plusieurs éthers ; et de préférence de 65 à 78% en masse de ladite base B avec de 22 à 35% en masse d'un ou plusieurs éthers.

Le second mode de réalisation et sa variante préférée décrits ci-avant sont préférés.

Dans ce mode de réalisation, la base B est avantageusement une base biosourcée, c'est-à-dire qu'elle est avantageusement obtenue à partir d'alcools issu de fermentation de matières premières végétales, et de préférence de matières premières végétales renfermant des glucides, telles que les céréales, la canne à sucre, la betterave, les déchets de bois, les déchets de boulangerie, la paille, la bagasse, le marc de raisin, les matières ligno-cellulosiques.

De telles matières premières végétales peuvent être converties en biohydrocarbures par des procédés de conversion catalytique connus.

De même le ou les éthers sont de préférence des bioéthers.

Ainsi, la composition selon l'invention peut être intégralement préparée à partir de matières premières d'origine renouvelable.

### Les utilisations

L'invention a également pour objet l'utilisation de la composition telle que décrite ci-avant pour alimenter un moteur à allumage commandé. Le moteur peut être du type à injection directe, ou à injection indirecte.

La composition de carburant peut être avantageusement utilisée tant pour alimenter un moteur d'un véhicule automobile classique (dit « grand public ») qu'un moteur à allumage commandé à haut rendement et à forte puissance, tel qu'un moteur de véhicule de compétition automobile. Il peut s'agir notamment d'un moteur atmosphérique ou turbocompressé employé dans un véhicule de compétition (circuits ou rallyes), ou encore un moteur hybride c'est-à-dire un moteur thermique couplé à un moteur électrique.

L'invention a également pour objet l'utilisation de la composition telle que décrite ci-avant pour réduire les émissions de gaz à effet de serre, déterminées conformément à la Directive UE 2018/2001 du Parlement Européen et du Conseil du 11 décembre 2018 relative à la promotion de l'utilisation de l'énergie produite à partir de sources renouvelables.

Selon cette Directive, la réduction des émissions de gaz à effet de serre est déterminée par rapport à un carburant combustible fossile de référence. La méthode de calcul du pourcentage de réduction est plus particulièrement définie à l'annexe V, partie C de la Directive.

La réduction des émissions de gaz à effet de serre obtenue au moyen de la composition de carburant de l'invention est d'au moins 50%, de préférence d'au moins 60% et mieux encore d'au moins 65%, par rapport au carburant fossile de référence défini dans la Directive.

Les exemples ci-après visent uniquement à illustrer l'invention, et ne sauraient être interprétés comme en limitant la portée.

### Exemples

Les exemples ci-après ont été réalisés en utilisant une base B d'hydrocarbures biosourcée issue de la transformation de bio-alcool issu de la transformation de la biomasse.

La base B présente la composition suivante :

**[Tableau 1]**

| Composés | Teneur (% en masse) |
|---|---|
| Oléfines | 2,50 |
| Composés aromatiques en C6 à C11 | 46,6 |
| N-paraffines en C5 à C9 | 6,3 |
| Iso-paraffines en C5 à C11, dont | 29,8 |
| C5 à C7 | 22,3 |
| Napthènes | 12 |
| Butane, dont | 2,8 |
| n-butane | 1,5 |
| iso-butane | 1,3 |

Une composition de carburant C selon l'invention a été préparée, en mélangeant :
- 66% en masse de base B ;
- 34% en masse d'éther éthyle tert-butyle (ETBE).

Le carburant C selon l'invention, contenant une base biosourcée en proportion très importante ainsi que de l'ETBE, a permis d'obtenir des performances satisfaisantes en termes de pouvoir calorifique inférieur (PCI), et indice d'octane (RON).

Cette composition procure une réduction de 65% des émissions de gaz à effet de serre, cette réduction étant déterminée conformément à la méthode définie à l'annexe V partie C de la Directive UE 2018/2001 du Parlement Européen et du Conseil.

## Revendications

1. Composition de carburant comprenant :
(i) de 50 à 79% en masse d'un mélange d'hydrocarbures comprenant :
a) de 35 à 55% en masse de composés aromatiques ;
b) 30 à 50% en masse de paraffines non cycliques contenant au moins 5 atomes de carbone : et
c) de 5 à 15% en masse de naphtènes ;
(ii) de 20 à 40% en masse d'un ou plusieurs éthers ; et
(iii) de 1 à 10% en masse de butane.

2. Composition selon la revendication précédente, **caractérisée en ce que** le mélange d'hydrocarbures (i) représente de 55 à 75% en masse, de préférence de 60 à 70% en masse, par rapport à la masse totale de la composition de carburant.

3. Composition selon l'une quelconque des revendications précédentes, **caractérisée en ce que** les composés aromatiques (i)a) sont choisis parmi les alkyle-benzènes comprenant de 7 à 12 atomes de carbone, et de préférence parmi les mélanges d'alkyle-benzènes comprenant de 7 à 10 atomes de carbone.

4. Composition selon l'une quelconque des revendications précédentes, **caractérisée en ce que** la teneur des composés aromatiques (i)a) va de 40 à 53% en masse, de préférence de 45 à 52% en masse, par rapport à la masse du mélange d'hydrocarbures (i).

5. Composition selon l'une quelconque des revendications précédentes, **caractérisée en ce que** les paraffines non cycliques (i)b) sont choisies parmi les paraffines comprenant de 5 à 12 atomes de carbone, de préférence de 5 à 9 atomes de carbone, et plus préférentiellement de 5 à 8 atomes de carbone.

6. Composition selon l'une quelconque des revendications précédentes, **caractérisée en ce que** le mélange d'hydrocarbures (i) contient de 5 à 10% en masse de n-paraffines et de 20 à 45% en masse d'iso-paraffines.

7. Composition selon l'une quelconque des revendications précédentes, **caractérisée en ce que** la teneur des paraffines (i)b) va de 32 à 45% en masse, de préférence de 35 à 42% en masse, par rapport à la masse du mélange d'hydrocarbures (i).

8. Composition selon l'une quelconque des revendications précédentes, **caractérisée en ce que** les naphtènes (i)c) sont choisis parmi les alcanes cycliques contenant de 5 à 10 atomes de carbone, et plus préférentiellement de 6 à 9 atomes de carbone.

9. Composition selon l'une quelconque des revendications précédentes, **caractérisée en ce que** la teneur des naphtènes (i)c) va de 7 à 13% en masse, de préférence de 8 à 12% en masse, par rapport à la masse du mélange d'hydrocarbures (i).

10. Composition selon l'une quelconque des revendications précédentes, **caractérisée en ce que** le ou les éthers sont choisis parmi les composés de formule R-O-R', dans laquelle R et R', identiques ou différents, représentent un radical alkyle en C1 à C5.

11. Composition selon la revendication précédente, **caractérisée en ce que** le ou les éthers sont choisis parmi les composés de formule R-O-R', dans laquelle R représente un radical alkyle en C1 ou C2 et R' représente un radical alkyle en C3, C4 ou C5.

12. Composition selon la revendication précédente, **caractérisée en ce que** le ou les éthers sont choisis parmi l'éther méthyle tert-butyle (MTBE), l'éther éthyle tert-butyle (ETBE), l'éther méthyle tertio-amyle (TAME), l'éther éthyle tertio-amyle (TAEE), et les mélanges de ces composés, et de préférence l'éther est l'éther éthyle tert-butyle (ETBE).

13. Composition selon l'une quelconque des revendications précédentes, **caractérisée en ce que** sa teneur totale en éther(s) va de 22 à 35% en masse, de préférence de 25 à 35% en masse, par rapport à la masse totale de la composition de carburant.

14. Composition selon l'une quelconque des revendications précédentes, **caractérisée en ce que** sa teneur en butane va de 1,5 à 8% en masse, de préférence de 2 à 6% en masse, par rapport à la masse totale de la composition de carburant.

15. Composition selon l'une quelconque des revendications précédentes, **caractérisée en ce qu'**elle comprend au plus 2,5% en masse d'oléfines, de préférence au plus 2% en masse d'oléfines, plus préférentiellement au plus 1% en masse d'oléfines, plus préférentiellement encore au plus 0,5% en masse d'oléfines.

16. Composition selon l'une quelconque des revendications précédentes, **caractérisée en ce qu'**elle contient également un ou plusieurs alcools, de préférence choisis parmi les alcools en C1 à C6, plus préférentiellement parmi les alcools en C1 à C4, et plus préférentiellement encore l'éthanol ou le méthanol.

17. Composition selon la revendication précédente, **caractérisée en ce que** le ou les alcools sont présents en une teneur allant de 1 à 10 % en masse, de préférence de 2 à 8% en masse.

18. Composition selon l'une quelconque des revendications précédentes, **caractérisée en ce que** le mélange d'hydrocarbures (i) est issu de matières premières végétales, et de préférence de matières végétales de deuxième génération.

19. Composition selon l'une quelconque des revendications précédentes, **caractérisée en ce qu'**elle contient au moins 50% en masse d'une ou de plusieurs bases biosourcées, de préférence au moins 60% en masse, plus préférentiellement au moins 65% en masse et mieux encore au moins 70% en masse d'une ou de plusieurs bases biosourcées, la ou les bases biosourcées étant de préférence d'origine végétale.

20. Composition selon l'une quelconque des revendications précédentes, **caractérisée en ce qu'**elle comprend en outre au moins un additif, avantageusement choisi parmi les additifs détergents, les additifs de lubrifiance, les additifs anti-récession de soupapes, les additifs anti-oxydants, les additifs augmentant l'indice d'octane, et les mélanges de tels additifs.

21. Utilisation de la composition telle que définie dans l'une quelconque des revendications précédentes pour alimenter un moteur à allumage commandé, de préférence un moteur à allumage commandé atmosphérique ou turbocompressé, ou un moteur hybride, et plus préférentiellement un moteur employé dans un véhicule de compétition automobile.

22. Utilisation de la composition telle que définie dans l'une quelconque des revendications 1 à 20 pour réduire les émissions de gaz à effet de serre, déterminées conformément à la Directive UE 2018/2001 du Parlement Européen et du Conseil.

## Patentansprüche

1. Kraftstoffzusammensetzung umfassend:
(i) 50 bis 79 Gew.-% einer Kohlenwasserstoffmischung, umfassend:
a) 35 bis 55 Gew.-% an aromatischen Verbindungen;
b) 30 bis 50 Gew.-% nicht-zyklische Paraffine mit mindestens 5 Kohlenstoffatomen; und
c) 5 bis 15 Gew.-% Naphthene;
(ii) 20 bis 40 Gew.-% eines oder mehrerer Ether; und
(iii) 1 bis 10 Gew.-% Butan.

2. Zusammensetzung nach dem vorstehenden Anspruch, **dadurch gekennzeichnet, dass** die Kohlenwasserstoffmischung (i) 55 bis 75 Gew.-%, vorzugsweise 60 bis 70 Gew.-%, bezogen auf die Gesamtmasse der Kraftstoffzusammensetzung, darstellt.

3. Zusammensetzung nach einem der vorstehenden Ansprüche, **dadurch gekennzeichnet, dass** die aromatischen Verbindungen (i)a) ausgewählt sind aus Alkylbenzolen mit 7 bis 12 Kohlenstoffatomen und vorzugsweise aus Mischungen von Alkylbenzolen mit 7 bis 10 Kohlenstoffatomen.

4. Zusammensetzung nach einem der vorstehenden Ansprüche, **dadurch gekennzeichnet, dass** der Gehalt an aromatischen Verbindungen (i)a) 40 bis 53 Gew.-%, vorzugsweise 45 bis 52 Gew.-%, bezogen auf die Masse der Kohlenwasserstoffmischung (i), beträgt.

5. Zusammensetzung nach einem der vorstehenden Ansprüche, **dadurch gekennzeichnet, dass** die nichtzyklischen Paraffine (i)b) aus Paraffinen ausgewählt sind, die 5 bis 12 Kohlenstoffatome, vorzugsweise 5 bis 9 Kohlenstoffatome und besonders bevorzugt 5 bis 8 Kohlenstoffatome umfassen.

6. Zusammensetzung nach einem der vorstehenden Ansprüche, **dadurch gekennzeichnet, dass** die Kohlenwasserstoffmischung (i) 5 bis 10 Gew.-% n-Paraffine und 20 bis 45 Gew.-% isoParaffine enthält.

7. Zusammensetzung nach einem der vorstehenden Ansprüche, **dadurch gekennzeichnet, dass** der Gehalt an Paraffinen (i)b) 32 bis 45 Gew.-%, vorzugsweise 35 bis 42 Gew.-%, bezogen auf die Masse der Kohlenwasserstoffmischung (i), beträgt.

8. Zusammensetzung nach einem der vorstehenden Ansprüche, **dadurch gekennzeichnet, dass** die Naphthene (i)c) aus cyclischen Alkanen mit 5 bis 10 Kohlenstoffatomen und besonders bevorzugt mit 6 bis 9 Kohlenstoffatomen ausgewählt sind.

9. Zusammensetzung nach einem der vorstehenden Ansprüche, **dadurch gekennzeichnet, dass** der Gehalt an Naphthenen (i)c) 7 bis 13 Gew.-%, vorzugsweise 8 bis 12 Gew.-%, bezogen auf die Masse der Kohlenwasserstoffmischung (i), beträgt.

10. Zusammensetzung nach einem der vorstehenden Ansprüche, **dadurch gekennzeichnet, dass** der oder die Ether unter den Verbindungen der Formel R-O-R' ausgewählt sind, wobei R und R', die gleich oder verschieden sind, einen C1- bis C5-Alkylrest darstellen.

11. Zusammensetzung nach dem vorstehenden Anspruch, **dadurch gekennzeichnet, dass** der oder die Ether aus den Verbindungen der Formel R-O-R' ausgewählt sind, wobei R einen C1- oder C2-Alkylrest darstellt und R' einen C3-, C4- oder C5-Alkylrest darstellt.

12. Zusammensetzung nach dem vorstehenden Anspruch, **dadurch gekennzeichnet, dass** der oder die Ether ausgewählt sind aus Methyl-tert-butylether (MTBE), Ethyl-tert-butylether (ETBE), Methyl-tert-amylether (TAME), Ethyl-tert-amylether (TAEE) und Mischungen dieser Verbindungen, und vorzugsweise ist der Ether Ethyl-tert-butylether (ETBE).

13. Zusammensetzung nach einem der vorstehenden Ansprüche, **dadurch gekennzeichnet, dass** ihr Gesamtgehalt an Ether(n) 22 bis 35 Gew.-%, vorzugsweise 25 bis 35 Gew.-%, beträgt, bezogen auf die Gesamtmasse der Kraftstoffzusammensetzung.

14. Zusammensetzung nach einem der vorstehenden Ansprüche, **dadurch gekennzeichnet, dass** ihr Butangehalt 1,5 bis 8 Gew.-%, vorzugsweise 2 bis 6 Gew.-%, bezogen auf die Gesamtmasse der Kraftstoffzusammensetzung, beträgt.

15. Zusammensetzung nach einem der vorstehenden Ansprüche, **dadurch gekennzeichnet, dass** sie höchstens 2,5 Gew.-% Olefine, vorzugsweise höchstens 2 Gew.-% Olefine, stärker bevorzugt höchstens 1 Gew.-% Olefine, noch stärker bevorzugt höchstens 0,5 Gew.-% Olefine umfasst.

16. Zusammensetzung nach einem der vorstehenden Ansprüche, **dadurch gekennzeichnet, dass** sie auch einen oder mehrere Alkohole enthält, vorzugsweise ausgewählt aus C1- bis C6-Alkoholen, noch bevorzugter aus C1- bis C4-Alkoholen, und noch bevorzugter Ethanol oder Methanol.

17. Zusammensetzung nach dem vorstehenden Anspruch, **dadurch gekennzeichnet, dass** der Alkohol oder die Alkohole in einem Gehalt von 1 bis 10 Gew.-%, vorzugsweise 2 bis 8 Gew.-%, vorhanden sind.

18. Zusammensetzung nach einem der vorstehenden Ansprüche, **dadurch gekennzeichnet, dass** die Kohlenwasserstoffmischung (i) aus pflanzlichen Rohstoffen und vorzugsweise aus pflanzlichen Rohstoffen der zweiten Generation stammt.

19. Zusammensetzung nach einem der vorstehenden Ansprüche, **dadurch gekennzeichnet, dass** sie mindestens 50 Gew.-% einer oder mehrerer biobasierter Basen, vorzugsweise mindestens 60 Gew.-%, stärker bevorzugt mindestens 65 Gew.-% und noch stärker bevorzugt mindestens 70 Gew.-% einer oder mehrerer biobasierter Basen enthält, wobei die biobasierte(n) Basis(en) vorzugsweise pflanzlichen Ursprungs ist (sind).

20. Zusammensetzung nach einem der vorstehenden Ansprüche, **dadurch gekennzeichnet, dass** sie ferner mindestens ein Additiv umfasst, das vorteilhafterweise aus Detergensadditiven, Schmiermitteladditiven, Anti-Ventilrücklauf-Additiven, Anti-Oxidationsmittel-Additiven, Oktanzahl-erhöhenden Additiven und Mischungen solcher Additive ausgewählt ist.

21. Verwendung der in einem der vorstehenden Ansprüche definierten Zusammensetzung zum Betreiben eines Fremdzündungsmotors, vorzugsweise eines atmosphärischen oder turboaufgeladenen Fremdzündungsmotors, oder eines Hybridmotors und besonders bevorzugt eines Motors, der in einem Motorsportfahrzeug verwendet wird.

22. Verwendung der Zusammensetzung nach einem der Ansprüche 1 bis 20 zur Verringerung der Treibhausgasemissionen, die gemäß der Richtlinie EU 2018/2001 des Europäischen Parlaments und des Rates bestimmt wurden.

## Claims

1. Fuel composition comprising:
(i) from 50 to 79% by weight of a mixture of hydrocarbons comprising:
a) from 35 to 55% by weight of aromatic compounds;
b) 30 to 50% by weight of non-cyclic paraffins containing at least 5 carbon atoms; and
c) from 5 to 15% by weight of naphthenes;
(ii) from 20 to 40% by weight of one or more ethers; and
(iii) from 1 to 10% by weight of butane.

2. Composition according to the preceding claim, **characterized in that** the mixture of hydrocarbons (i) represents from 55 to 75% by weight, preferably from 60 to 70% by weight, with respect to the total weight of the fuel composition.

3. Composition according to either one of the preceding claims, **characterized in that** the aromatic compounds (i)a) are selected from alkylbenzenes comprising from 7 to 12 carbon atoms, and preferably from alkyl-benzene mixtures comprising from 7 to 10 carbon atoms.

4. Composition according to any one of the preceding claims, **characterized in that** the amount of aromatic compounds (i)a) ranges from 40 to 53% by weight, preferably from 45 to 52% by weight, with respect to the weight of the mixture of hydrocarbons (i).

5. Composition according to any one of the preceding claims, **characterized in that** the non-cyclic paraffins (i)b) are selected from paraffins comprising from 5 to 12 carbon atoms, preferably from 5 to 9 carbon atoms, and more preferentially from 5 to 8 carbon atoms.

6. Composition according to any one of the preceding claims, **characterized in that** the mixture of hydrocarbons (i) contains from 5 to 10% by weight n-paraffins and from 20 to 45% by weight iso-paraffins.

7. Composition according to any one of the preceding claims, **characterized in that** the amount of paraffins (i)b) ranges from 32 to 45% by weight, preferably from 35 to 42% by weight, with respect to the weight of the mixture of hydrocarbons (i).

8. Composition according to any one of the preceding claims, **characterized in that** the naphthenes (i)c) are selected from cyclic alkanes containing from 5 to 10 carbon atoms, and more preferentially from 6 to 9 carbon atoms.

9. Composition according to any one of the preceding claims, **characterized in that** the amount of naphthenes (i)c) ranges from 7 to 13% by weight, preferably from 8 to 12% by weight, with respect to the weight of the mixture of hydrocarbons (i).

10. Composition according to any one of the preceding claims, **characterized in that** the ether or ethers are selected from the compounds of formula R-O-R', wherein R and R', identical or different, represent a C1 to C5 alkyl radical.

11. Composition according to the preceding claim, **characterized in that** the ether or ethers are selected from the compounds of formula R-O-R', wherein R represents a C1 or C2 alkyl radical and R' represents a C3, C4 or C5 alkyl radical.

12. Composition according to the preceding claim, **characterized in that** the ether or ethers are selected from methyl tert-butyl ether (MTBE), ethyl tert-butyl ether (ETBE), tert-amyl methyl ether (TAME), tert-amyl ethyl ether (TAEE), and mixtures of these compounds, and preferably the ether is ethyl tert-butyl ether (ETBE).

13. Composition according to any one of the preceding claims, **characterized in that** its total ether content ranges from 22 to 35% by weight, preferably from 25 to 35% by weight, with respect to the total weight of the fuel composition.

14. Composition according to any one of the preceding claims, **characterized in that** its butane content ranges from 1.5 to 8% by weight, preferably from 2 to 6% by weight, with respect to the total weight of the fuel composition.

15. Composition according to any one of the preceding claims, **characterized in that** it comprises no more than 2.5% by weight olefins, preferably no more than 2% by weight olefins, more preferentially no more than 1% by weight olefins, more preferentially still no more than 0.5% by weight olefins.

16. Composition according to any one of the preceding claims, **characterized in that** it further contains one or more alcohols, preferably selected from C1 to C6 alcohols, more preferentially from C1 to C4 alcohols, and more preferentially still ethanol or methanol.

17. Composition according to the preceding claim, **characterized in that** the alcohol or alcohols are present in an amount ranging from 1 to 10% by weight, preferably from 2 to 8% by weight.

18. Composition according to any one of the preceding claims, **characterized in that** the mixture of hydrocarbons (i) comes from plant raw materials, and preferably from second-generation plant materials.

19. Composition according to any one of the preceding claims, **characterized in that** it contains at least 50% by weight of one or more biosourced bases, preferably at least 60% by weight, more preferentially at least 65% by weight and better still at least 70% by weight of one or more biosourced bases, said biosourced base or bases preferably being of plant origin.

20. Composition according to any one of the preceding claims, **characterized in that** it further comprises at least one additive, advantageously selected from detergent additives, lubricity additives, additives for preventing valve recession, anti-oxidant additives, additives increasing the octane number, and mixtures of such additives.

21. Use of the composition as defined in any one of the preceding claims for feeding a controlled-ignition engine, preferably a naturally aspirated or turbocompressed controlled-ignition engine, or a hybrid engine, more preferentially an engine used in an automobile competition vehicle.

22. Use of the composition as defined in any one of claims 1 to 20 for reducing greenhouse gas emissions, determined in accordance with the Directive (EU) 2018/2001 of the European Parliament and of the Council.
